# FASCICULE DE BREVET EUROPEEN

(11) **EP 0 592 267 B1**
(45) Date de publication et mention de la délivrance du brevet: **24.06.1998**
(21) Numéro de dépôt: 93402311.0
(22) Date de dépôt: 21.09.1993
(51) Int. Cl.: C22C 38/00, B65D 17/28

(54) **Emballage métallique à ouverture par rupture d'une ligne de moindre résistance et tôle d'acier pour cet emballage**
Behälter mit leicht zu öffnendem Deckel durch Aufreissen entlang einer Linie geringer Festigkeit und Stahlblech zu seiner Herstellung
Metal can with closure of the easy-to-open type by tearing along a line of weakness and steel sheet for its manufacture

(30) Priorité: 05.10.1992 FR 9211788
(43) Date de publication de la demande: 13.04.1994
(73) Titulaire: SOLLAC, 92800 Puteaux (FR)
(72) Inventeur: Lafontaine, Daniel, F-57240 Seremange (FR); Seconde, Jean-François, F-57000 Metz (FR); Zimmer, Patrick, F-57365 Ennery (FR); Entringer, Michel, F-57330 Mettange Grande (FR)
(74) Mandataire: Lanceplaine, Jean-Claude

(56) Documents cités:
- FR-A- 2 124 370
- FR-A- 2 179 008
- GB-A- 1 384 331
- US-A- 3 950 191

## Description

La présente invention concerne les emballages du type à ouverture par rupture d'une ligne de moindre résistance dite boîte à ouverture facile.

On connaît de tels emballages qui sont par exemple destinés à contenir une boisson, des conserves ou autres produits.

Ils comportent un couvercle dans lequel est agencée une ligne de moindre résistance, par exemple une incision, délimitant un panneau d'ouverture.

Un anneau d'actionnement est fixé sur le panneau d'ouverture à l'aide d'un rivet.

L'ouverture est provoquée par un effort de traction sur l'anneau d'actionnement de manière à rompre le métal au niveau de l'incision, le panneau d'ouverture pouvant éventuellement comporter une zone de liaison avec le couvercle pour ne pas se détacher complètement de ce dernier.

De tels emballages peuvent être réalisés en aluminium mais ils sont alors relativement coûteux.

Lorsqu'ils sont réalisés à partir d'acier, pour diminuer leur coût, on utilise couramment une tôle constituée d'acier standard à bas carbone traitée en recuit continu à 680°C environ et étamée.

Les caractéristiques mécaniques d'un tel acier à l'état étamé sont les suivantes :
- limite d'élasticité (Re) en sens travers de l'ordre de 415 MPa,
- charge à la rupture (Rm) en sens travers de l'ordre de 430 MPa.

L'acier utilisé pour la réalisation de tels emballages doit permettre d'une part de former le rivet de fixation de l'anneau d'ouverture et, d'autre part, une rupture de la ligne de moindre résistance aisée sans avoir à exercer un effort trop important.

Pour cela, la charge à la rupture Rm ne doit pas être trop élevée car sinon l'effort d'ouverture à exercer pour rompre la ligne de moindre résistance devra être important.

De même le rapport limite d'élasticité Re sur charge à la rupture Rm doit être voisin de 1 afin que l'acier soit suffisamment fragilisé pour provoquer une ouverture aisée.

En revanche ce rapport Re/Rm ne doit pas être trop élevé, c'est à dire trop proche de 1, car dans ce cas, l'acier étant très fragilisé, il devient quasiment impossible de former le rivet, cette opération nécessitant un emboutissage profond de l'acier du couvercle de l'emballage.

Or l'acier standard couramment utilisé dont la limite d'élasticité Re est égale à environ 415 MPa et la charge à la rupture Rm de l'ordre de 430 MPa aboutit à un rapport Re/Rm de l'ordre de 0,96.

Un couvercle à ouverture facile réalisé avec un tel acier présente un effort d'ouverture élevé, en raison de la valeur de Rm et d'une épaisseur résiduelle au niveau de l'incision relativement importante.

Par ailleurs, le palier de limite d'élasticité est important, ce qui provoque la formation de vermiculures apparentes lors de l'emboutissage de l'emballage, préjudiciable à l'aspect esthétique de ce dernier.

Pour remédier à ces inconvénients, l'invention a pour but de fournir un emballage du type à ouverture par rupture d'une ligne de moindre résistance, pour lequel l'effort global nécessaire à l'ouverture soit diminué, tout en ayant un aspect amélioré après emboutissage de l'emballage, et une bonne aptitude à la formation du rivet.

A cet effet, l'invention a pour objet un emballage métallique du type à ouverture par rupture d'une ligne de moindre résistance agencée dans une partie de paroi en tôle d'acier, caractérisé en ce que l'acier constituant la tôle a une teneur en carbone comprise entre 0,02 et 0,08% en poids et une teneur en bore comprise entre 0,002 et 0,004% en poids, l'acier contenant également de l'azote, le rapport de la teneur en bore sur la teneur en azote étant supérieur à 0,8, le reste étant du fer et des impuretés résiduelles, ladite tôle étant soumise à un laminage en continu suivi d'un recuit sur base effectué pendant 8 à 10 heures à une température comprise entre 550 et 650°C environ, puis soumise à un relaminage à froid avec un taux d'allongement compris entre 5 et 10%.

Selon d'autres caractéristiques :
- la composition pondérale de l'acier constituant la tôle est de préférence la suivante, en millième de pour cent :
   - carbone : 50
   - manganèse : 200
   - phosphore : 10
   - azote : 3,5
   - aluminium : 30
   - silicium : 5
   - bore : 3
   - le reste étant du fer et des impuretés résiduelles.

L'invention a également pour objet une tôle d'acier destinée à la réalisation d'un emballage et caractérisée en ce que le rapport de sa limite d'élasticité sur sa charge à la rupture est compris entre 0,87 et 0,96, de préférence entre 0,91 et 0,92.

L'invention sera mieux comprise à la lecture de la description détaillée qui va suivre, faite à titre d'exemple.

La réduction de l'effort nécessaire à l'ouverture passe par l'utilisation d'un acier ayant une limite d'élasticité relativement basse, ce qui de plus facilite l'enroulement du panneau d'ouverture après rupture de l'incision, et par un rapport Re/Rm élevé.

Au contraire la bonne aptitude à la formation du rivet passe par l'utilisation d'un acier ayant un rapport Re/Rm faible.

L'aspect de l'emballage ainsi que sa résistance à la corrosion sont améliorés par l'utilisation d'une tôle ayant une structure à grains fins équiaxes et ne presentant pas de palier de limite d'élasticité.

L'obtention des caractéristiques mécaniques demandées et la micro structure équiaxe sont le résultat de :
- l'utilisation d'une tôle constituée d'un acier ayant une composition déterminée,
- l'adaptation d'un procédé de fabrication de tôle comportant un recuit sur base et un relaminage à froid.

De manière plus précise l'emballage selon l'invention est réalisé à partir d'une tôle en acier dont la teneur en carbone est comprise entre 0,02 et 0,08% en poids et la teneur en bore est comprise 0,002 et 0,004 % en poids, l'acier contenant également de l'azote dans une quantité inférieure à 0,005 %, le rapport de la teneur en bore sur la teneur en azote étant supérieur 0,8.

Une teneur en carbone inférieure à 0,02% est difficilement réalisable avec les procédés d'élaboration classiques et peut conduire à une résistance mécanique insuffisante du couvercle.

Si la teneur en carbone était supérieure à 0,08 % en poids, la charge à la rupture Rm de la tôle destinée à réaliser l'emballage serait trop importante.

On a constaté que pour obtenir une tôle permettant de réaliser un emballage selon l'invention, dont la structure est equiaxe, le rapport de la teneur en bore sur la teneur en azote doit être supérieur à 0,8, le bore étant limité à 0,004 % car, pour une teneur supérieure, on a une augmentation des caractéristiques mécaniques de la tôle et on voit apparaître une oxydation préférentielle en rive du produit, ce qui est rédhibitoire du point de vue esthétique.

La composition pondérale de l'acier constituant la tôle destinée à l'emballage selon l'invention, est de préférence la suivante, en millième de pour cent:
- carbone : 50
- manganèse : 200
- phosphore : 10
- azote : 3,5
- aluminium : 30
- silicium : 5
- bore : 3
- le reste étant du fer et des impuretés résiduelles.

Le procédé utilisé pour réaliser la tôle adaptée pour l'emballage selon l'invention, consiste en ce qu'après laminage en continu de l'acier décrit ci-dessus, la tôle est soumise à un recuit sur base effectué pendant 8 à 10 heures à une température comprise entre 550 et 650°C environ, la montée en température depuis la température ambiante étant effectuée en 20 heures environ. La tôle est ensuite soumise à un relaminage à froid avec un taux d'allongement compris entre 5 et 10 %.

L'association de la composition de l'acier et du procédé de fabrication adapté permet d'obtenir les caractéristiques mécaniques suivantes :
. Re = 310 MPa environ,
. Rm = 340 MPa environ.

Le rapport de la limite d'élasticité sur la charge à la rupture est compris entre 0,91 et 0,92.

On obtient ainsi un emballage dont l'ouverture est assez aisée et ayant une bonne aptitude à la formation du rivet.

D'autre part, un tel acier permet de supporter une indentation importante avant endommagement rédhibitoire, c'est à dire que l'incision peut être plus profonde, permettant de ce fait un effort d'ouverture moindre.

En effet, dans le cas de l'acier bas carbone standard, l'épaisseur restante en fond d'incision ne doit pas être inférieure à 70 microns sous peine d'endommagement rédhibitoire, alors que cette épaisseur restante en fond d'incision peut descendre jusqu'à 50 microns dans le cas de l'acier selon l'invention.

Cet emballage réalisé à partir d'une tôle à structure équiaxe à grains fins évite, lors de la formation du rivet, l'apparition de rugosités de déformation dues à des affaissements, qui sont préjudiciables à l'aspect de l'emballage et à la tenue d'un vernis éventuel.

La présence de bore permet également de freiner la coalescence de la cémentite ce qui se traduit par une plus grande régularité de l'effort à fournir lors de l'ouverture de l'emballage.

## Revendications

1. Emballage métallique du type à ouverture par rupture d'une ligne de moindre résistance agencée dans une partie de paroi en tôle d'acier, caractérisé en ce que l'acier constituant la tôle a une teneur de carbone comprise entre 0,02 et 0,08% en poids et une teneur en bore comprise entre 0,002 et 0,004% en poids, l'acier contenant également de l'azote, le rapport de la teneur en bore sur la teneur en azote étant supérieur à 0,8, le reste étant du fer et des impuretés résiduelles, ladite tôle étant soumise à un laminage en continu suivi d'un recuit sur base effectué pendant 8 à 10 heures à une température comprise entre 550 et 650°C environ, puis soumise à un relaminage à froid avec un taux d'allongement compris entre 5 et 10%.

2. Emballage selon la revendication 1, caractérisé en ce que la composition pondérale de l'acier constituant la tôle est de préférence la suivante, en millième de pour cent :
- carbone : 50
- manganèse : 200
- phosphore : 10
- azote : 3,5
- aluminium : 30
- silicium : 5
- bore : 3
- le reste étant du fer et des impuretés résiduelles.

3. Emballage selon la revendication 1, caractérisé en ce que la montée en température du recuit sur base depuis la température ambiante est effectuée en 20 heures environ.

4. Tôle d'acier pour emballage selon l'une quelconque des revendications 1 à 3, caractérisée en ce que le rapport de sa limite d'élasticité sur sa charge à la rupture est comprise entre 0,87 et 0,96.

5. Tôle d'acier selon la revendication 4, caractérisée en ce que le rapport de sa limite d'élasticité sur sa charge à la rupture est compris entre 0,91 et 0,92.

## Patentansprüche

1. Metallverpackung des Typs, welcher durch Aufbrechen einer Linie geringeren Widerstands geöffnet wird, die in einem Bereich der Stahlblechwand angeordnet ist, dadurch gekennzeichnet, daß der Stahl, welcher das Blech bildet, einen Kohlenstoffgehalt von 0,02 bis 0,08 Gew.-% und einen Borgehalt von 0,002 bis 0,004 Gew.-% aufweist, wobei der Stahl außerdem Stickstoff enthält, wobei das Verhältnis des Borgehalts zu dem Stickstoffgehalt über 0,8 liegt, wobei der Rest Eisen und Rückstände sind, wobei das Blech einem fortlaufenden Walzen und anschließenden Grundglühen, welches für 8 bis 10 Stunden bei einer Temperatur von etwa 550 bis 650°C durchgeführt wird, und anschließend einem Kaltumwalzen mit einem Reckgrad von 5 bis 10 % unterworfen wird.

2. Verpackung gemäß Anspruch 1, dadurch gekennzeichnet, daß die Gewichtszusammensetzung des Stahls, welcher das Blech bildet, in tausendstel Prozent, bevorzugt folgendermaßen ist:
- Kohlenstoff: 50
- Mangan: 200
- Phosphor: 10
- Stickstoff: 3,5
- Aluminium: 30
- Silicium: 5
- Bor: 3
- der Rest sind Eisen und Rückstände.

3. Verpackung gemäß Anspruch 1, dadurch gekennzeichnet, daß der Temperaturanstieg beim Grundglühen von der Umgebungstemperatur an ungefähr 20 Stunden durchgeführt wird.

4. Stahlblech für eine Verpackung nach mindestens einem der Ansprüche 1 bis 3, dadurch gekennzeichnet, daß das Verhältnis seiner Dehnbarkeitsgrenze zu seiner Bruchlast 0,87 bis 0,96 beträgt.

5. Stahlblech gemäß Anspruch 4, dadurch gekennzeichnet, daß das Verhältnis seiner Dehnbarkeitsgrenze zu seiner Bruchlast 0,91 bis 0,92 beträgt.

## Claims

1. Metallic container of the type which is opened by tearing along a line of least resistance provided in a part of the sheet steel wall, characterised in that the steel which forms the sheet has a carbon content lying between 0.02 and 0.08% by weight and a boron content of between 0.002 and 0.004% by weight, the steel also containing nitrogen, the ratio of the boron content to the nitrogen content being greater than 0.8, the balance being iron and residual impurities, the said sheet being subjected to continuous lamination followed by basic annealing carried out over 8 to 10 hours at a temperature lying between about 550 and 650°C, then subjected to cold relamination with an elongation rate between 5 and 10%.

2. Container according to claim 1, characterised in that the composition by weight of the steel which forms the sheet is preferably the following, in thousandths of a percent:
- carbon: 50
- manganese : 200
- phosphorus : 10
- nitrogen : 3.5
- aluminium : 30
- silicon : 5
- boron : 3
- the balance being iron and residual impurities.

3. Container according to claim 1, characterised in that the rise in temperature in the basic annealing in relation to the ambient temperature is carried out over about 20 hours.

4. Sheet steel for a container according to any one of claims 1 to 3, characterised in that the ratio of its elastic limit to its rupture strength lies between 0.87 and 0.96.

5. Sheet steel according to claim 4, characterised in that the ratio of its elastic limit to its rupture strength lies between 0.91 and 0.92.
